# EUROPÄISCHE PATENTSCHRIFT

(11) **EP 1 463 847 B1**
(45) Veröffentlichungstag und Bekanntmachung des Hinweises auf die Patenterteilung: **28.12.2005**
(21) Anmeldenummer: 02805772.7
(22) Anmeldetag: 23.12.2002
(51) Int. Cl.: C25B 1/00

(54) **ELEKTRODEN FÜR DIE ELEKTROLYSE IN SAUREN MEDIEN**
ELECTRODE FOR CONDUCTING ELECTROLYSIS IN ACID MEDIA
ELECTRODE POUR ELECTROLYSE DANS DES MILIEUX ACIDES

(30) Priorität: 03.01.2002 DE 10200072
(43) Veröffentlichungstag der Anmeldung: 06.10.2004
(73) Patentinhaber: Bayer MaterialScience AG, 51368 Leverkusen (DE); DE NORA ELETTRODI S.P.A., 20134 Milano (IT)
(72) Erfinder: GESTERMANN, Fritz, 51377 Leverkusen (DE); PINTER, Hans-Dieter, 42929 Wermelskirchen (DE); SPEER, Gerd, 51399 Burscheid (DE); FABIAN, Peter, 63579 Freigericht (DE); SCANNEL, Robert, 64319 Pfungstadt (DE)
(74) Vertreter: Klimiuk, Meike
(86) Internationale Anmeldenummer: PCT/EP2002/014713
(87) Internationale Veröffentlichungsnummer: WO 2003/056065

(56) Entgegenhaltungen:
- CH-A- 665 429
- DE-A- 2 344 645
- US-A- 4 140 813

## Beschreibung

Die Erfindung betrifft stabile Elektroden für elektrolytische Prozesse, insbesondere für die Elektrolyse von Salzsäure oder wässriger Lösungen von Alkalidichromat, ein Verfahren zu deren Herstellung und deren Verwendung.

Wässrige Lösungen von Chlorwasserstoff, nachfolgend Salzsäure genannt, fallen als Nebenprodukt bei vielen Prozessen an, insbesondere bei solchen, bei denen organische Kohlenwasserstoff-Verbindungen mit Chlor oxidierend chloriert werden. Wirtschaftlich interessant ist die Wiedergewinnung von Chlor aus diesen Salzsäuren, das dann beispielsweise für weitere Chlorierungen eingesetzt werden kann.

Die Wiedergewinnung von Chlor kann beispielsweise elektrolytisch in einer elektrochemischen Zelle erfolgen, die im Wesentlichen aus einem Anodenraum mit Anode und einem Kathodenraum mit Kathode besteht, wobei Anoden- und Kathodenraum durch eine Ionenaustauschermembran voneinander getrennt sind.

Die Herstellung von Chromsäure durch Elektrolyse von Natriumdichromat-Lösungen ist ebenfalls in elektrochemischen Zellen des genannten prinzipiellen Aufbaus möglich.

Für elektrolytische Prozesse, insbesondere für die Elektrolyse von Salzsäure oder wässriger Lösungen von Natriumdichromat, sind eine Vielzahl von Elektroden beschrieben.

DE 29 08 269 Al beschreibt bipolare Elektroden auf Kohlenstoff-Basis, die jedoch unter den Elektrolysebedingungen nur eine begrenzte Lebensdauer aufweisen. Auch aus DE 44 17 744 C1 sind Elektroden auf Kohlenstoff-Basis bekannt, wobei eine Aktivierung der Kathodenseite durch Aufbringen von Edelmetallverbindungen erfolgt. Zur Herstellung dieser Elektroden wird ein Graphitkörper mit einer Lösung der Edelmetallverbindung getränkt und anschließend mit offener Gasflamme auf 200 bis 450°C erhitzt.

US-A 5 411 641 offenbart ein Verfahren zur Herstellung von trockenem Halogen durch Elektrolyse von wasserfreiem Chlorwasserstoff in einer Elektrolysezelle, in der Anode und Kathode direkten Kontakt zu einer Kationenaustauschermembran aufweisen. Anode und Kathode basieren auf Kohlenstoff und sind mit einem katalytisch aktiven Material, beispielsweise Rutheniumoxid beschichtet.

Aus US-A 5 770 035 ist ein Verfahren zur Elektrolyse einer wässrigen Salzsäurelösung bekannt, wobei eine Anode aus einem korrosionsbeständigen Substrat und einer elektrochemisch aktiven Beschichtung zum Einsatz kommt. Bei dem korrosionsbeständigen Substrat handelt es sich um Graphit oder aber um Titan, Titanlegierungen, Niob oder Tantal. Als elektrochemisch aktive Beschichtung wird eine Standardaktivierung aus Mischungen von Oxiden von Ruthenium, Iridium und Titan eingesetzt. Als Kathode wird eine Gasdiffusionskathode auf Kohlenstoff-Basis mit einer Beschichtung aus einem Metall der Platingruppe oder einem entsprechenden Oxid beschrieben. Die Langzeitstabilität der Gasdiffusionskathode ist gering, vermutlich weil es zu einem Kontaktverlust zwischen der auf Kohlenstoff basierenden Gasdiffusionselektrode und der notwendigen, auf der Gasdiffusionskathode aufliegenden Stromverteilungselektrode kommt. Ein weiterer Grund für einen Kontaktverlust ist die Bildung von elektrisch schlecht leitenden Oxiden auf den Elektroden während Stillständen der Elektrolyse. Die Bildung solcher Oxide kann durch eine Beschichtung der Stromverteilerelektrode mit einem Metallmischoxid, welches auch für die Anodenbeschichtung verwendet werden kann, verhindert werden. Das Metallmischoxid haftet jedoch schlecht auf der Elektrode, so dass die Langzeitstabilität der Elektrode nach wie vor unbefriedigend bleibt.

Die beschriebenen Elektroden werden durch direktes Aufbringen der katalytisch aktiven Schicht auf einen Träger hergestellt und haben den Nachteil, dass die Standzeiten der Elektroden unter den Bedingungen der Elektrolyse nicht zufriedenstellend sind.

Die Anwendung von Elektroden mit aufgerauten Oberflächen zur Verbesserung der Lebensdauer dieser Elektroden, speziell durch raue, plasmagespritzte metallische Beschichtungen, ist in EP 493 326 A2 beschrieben. Kernpunkt ist die Erzeugung sehr rauer Oberflächen.

US-A 4 392 927 schlägt für die Natriumchlorid-Elektrolyse die Verwendung von Verbundelektroden, bestehend aus einem elektrisch leitfähigen Substrat und einer elektrochemisch aktiven Deckschicht vor. Die elektrochemisch aktive Deckschicht wird durch thermisches Spritzen eines Pulvers auf den Träger aufgebracht, wobei das Pulver neben Matrixpartikeln auch elektrokatalytisch aktive Partikel enthält. Als Matrixpartikel kommen beispielsweise Titanoxid, Titanborid und Titancarbid in Frage, als elektrokatalytisch aktive Partikel Metalle der Platingruppe oder der Eisengruppe oder Oxide dieser Metalle.

Aus US-A 4 140 813 ist ein Verfahren zur Herstellung von Elektroden mit verbesserter Langzeitstabilität unter den Bedingungen der Alkalichlorid-Elektrolyse bekannt. Auf einen metallischen Träger, vorzugsweise aus Titan oder einer Titanlegierung wird mittels Flamm- oder Plasmaspritzen eine erste Beschichtung aus Titansuboxid aufgebracht. Anschließend wird als elektrochemisch aktive Substanz ein Element der Platingruppe oder eine Verbindung eines solchen Elements aufgebracht. Solche Elektroden weisen eine verbesserte Lebensdauer unter den Bedingungen der Natriumdichromat-Elektrolyse auf. Sie können auch dann eingesetzt werden, wenn die Natriumchlorid-Elektrolyse unter sauren Bedingungen durchgeführt wird oder wenn Salzsäure elektrolysiert werden soll. Insbesondere unter den stark sauren Bedingungen bei der Salzsäure-Elektrolyse oder der Alkalidichromat-Elektrolyse bei niedrigem pH ist jedoch auch hier die Lebensdauer noch nicht ausreichend.

Die Verwendung von Titancarbid bzw. -borid Zwischenschichten ist bereits aus der DE-A-23 44 645 bzw. der CH-A-665429 bekannt. Hierbei werden zwar Titan-Substrate, jedoch elektrochemisch aktive Schichten aus Bleidioxid verwendet.

Bei der Untersuchung von Anoden mit herkömmlichen Anodenbeschichtungen zeigte sich, dass es schon nach vergleichsweise geringer Einsatzdauer zu einem Abplatzen der aktiven Schicht vom Träger kommt. Als Ursache kommt einerseits eine grundsätzliche schlechte Haftung zwischen Träger und aktiver Schicht, andererseits eine Korrosion zwischen der aktiven Schicht und dem metallischen Träger in Frage, wobei die Korrosion die Haftung verschlechtert, was letztlich zur Zerstörung der Anodenbeschichtung führt.

Aufgabe der Erfindung ist es daher, Elektroden mit einer verbesserten Lebensdauer unter den Bedingungen der Elektrolyse, insbesondere unter den stark sauren Bedingungen bei der Salzsäure-Elektrolyse oder einer Durchführung der Alkalidichromat-Elektrolyse in saurem Medium zu entwickeln.

Überraschenderweise wurde nun gefunden, dass diese Aufgabe gelöst werden kann, wenn Elektroden vor Aufbringung der katalytisch aktiven Schicht mit einer speziellen Zwischenschicht versehen werden.

Gegenstand der Erfindung ist daher eine Elektrode, wenigstens enthaltend einen elektrisch leitfähigen Träger aus einer Titan-Palladium-Legierung, Titan, Tantal oder Verbindungen oder Legierungen des Titans oder Tantals, eine elektrochemisch aktive Beschichtung und eine Zwischenschicht zwischen Träger und elektrochemisch aktiver Beschichtung, wobei die Zwischenschicht aus Titancarbid und/oder Titanborid besteht und durch Flamm- oder Plasmaspritzen auf den Träger aufgebracht ist. Hierbei besteht die elektrochemisch aktive Schicht aus Rutheniumdioxid oder Iridumdioxid, oder einem Mischmetalloxid, welches eines dieser Oxide enthält.

Im Vergleich zu den in US-A 4 392 927 für die Natriumchlorid-Elektrolyse beschriebenen Verbundelektroden, die nur eine elektrochemisch aktive Deckschicht enthalten, die neben Matrixpartikeln auch elektrokatalytisch aktive Partikel umfasst, zeichnen sich die erfindungsgemäßen Elektroden durch erhöhte Stabilität aus, da durch Einsatz einer Zwischenschicht sowohl die Haftfestigkeit zum Träger, als auch die Haftfestigkeit der katalytisch aktiven Schicht verbessert wird.

Die erfindungsgemäßen Elektroden sind als Anode, als Kathode und auch als kathodischer Stromverteiler verwendbar. Sie zeigen eine sehr hohe Beständigkeit beim Einsatz in der Salzsäureelektrolyse bzw. der Alkalidichromat-Elektrolyse in saurem Medium. Beispielsweise sind diese Elektroden auch bei der Elektrolyse von Salzsäure mit einer Konzentration von < 20 Gew.-% HCl bei Temperaturen bis zu 70°C und hohen spezifischen Stromdichten von bis zu 8kA/m² äußerst stabil. Im Vergleich zu Zwischenschichten aus Titanoxid oder Titansuboxid zeichnen sich die Zwischenschichten aus Titancarbid und Titanborid dadurch aus, dass sie äußerst dicht sind. Dadurch wird ein Angriff von aggressiven Medien, etwa Salzsäure am Träger verhindert. Zudem wird die Haftung der elektrochemisch aktiven Schicht deutlich verbessert.

Die Beladung des Trägers mit der Zwischenschicht beträgt bevorzugt von 10-5000 g/m².

In einer besonderen Ausführungsform besteht die Zwischenschicht aus mehr als einer Schicht, d.h. die Zwischenschicht ist mehrschichtig durch Flamm- oder Plasmaspritzen aufgebracht.

Vorzugsweise handelt es sich bei der Zwischenschicht um eine Schicht aus Titancarbid.

Die erfindungsgemäßen Elektroden lassen sich beispielsweise durch Aufbringen einer Zwischenschicht mittels Flamm- oder Plasmaspritzen auf einen Träger und anschließendes Aufbringen einer elektrochemisch aktiven Beschichtung auf die Zwischenschicht herstellen, wobei beim Aufbringen der Zwischenschicht durch Flamm- oder Plasmaspritzen, Titancarbid- und/oder Titanborid-Pulver unterschiedlicher Korngrößen, d.h. mit einer Korngrößenverteilung, verwendet werden.

Als Träger dient dabei ein Netz, Gewebe, Geflecht, Gewirke, Vlies oder Schaum aus einer Titan-Palladium-Legierung, Titan, Tantal oder Verbindungen oder Legierungen des Titans oder Tantals.

Die eingesetzten Titancarbid- und/oder Titanborid-Pulver zum Aufbringen der Zwischenschichten durch Flamm- oder Plasmaspritzen weisen vorzugsweise Korngrößen von 10 bis 200 µm auf.

Unter Korngröße wird im Sinne dieser Anmeldung der Partikeldurchmesser verstanden, wie er beispielsweise mittels Siebanalyse bestimmt wird.

Das Flamm- oder Plasmaspritzen erfolgt in üblicher Weise. Beispielsweise kann Titancarbid- oder Titanborid-Pulver mittels eines kommerziell verfügbaren PlasmaBrenners auf den Träger aufgebracht werden. Einzelheiten zur Plasmaspritztechnik können beispielsweise der Broschüre "Plasmaspritztechnik, Grundlagen und Anwendungen, 1975" der Firma Plasma-Technik AG entnommen werden. Als Plasmagas kann beispielsweise ein Gemisch von Stickstoff und Wasserstoff, wobei das Volumenverhältnis von Stickstoff zu Wasserstoff beispielsweise zwischen 70/30 und 95/5 liegen kann, in einer Menge von beispielsweise 5 bis 20 1/min und als Trägergas Stickstoff eingesetzt werden. Der Spritzvorgang kann beispielsweise bei einem Strom von 200 bis 400 Ampere und einer Spannung von 50 bis 90 Volt durchgeführt werden. Der Abstand zwischen Plasmabrenner und Träger kann beispielsweise 130 bis 200 mm betragen.

Das Aufbringen der elektrochemisch aktiven Beschichtung kann in an sich bekannter Weise erfolgen. Beispielsweise kann so vorgegangen werden, dass eine Lösung oder Dispersion einer Verbindung eines Elements der Platinmetall-Gruppe (Ru, Rh, Pd, Os, Ir, Pt) und gegebenenfalls einer Verbindung des Titans auf die Zwischenschicht aufgebracht und durch anschließende thermische Behandlung zu den entsprechenden Oxiden umgesetzt wird. Vorteilhafterweise wird dieses Vorgehen mehrmals wiederholt.

Die erfindungsgemäßen Elektroden können beispielsweise als gasentwickelnde Elektroden eingesetzt werden.

Bevorzugt ist die Verwendung der Elektroden in einer elektrochemischen Zelle zur Herstellung von Chlor aus wässrigen Salzsäurelösungen oder von Chromsäure aus einer Natriumdichromat/Chromsäure-Lösung unter Sauerstoffentwicklung.

Die eingesetzte elektrochemische Zelle kann dabei beispielsweise einen Anodenraum mit Anode und einen Kathodenraum mit Gasdiffusionselektrode und Stromkollektor enthalten, wobei Anodenraum und Kathodenraum durch eine Kationenaustauschermembran voneinander getrennt sind und als Anode, Kathode und/oder Stromkollektor eine erfindungsgemäße Elektrode eingesetzt wird.

In den Kathodenraum kann ein sauerstoffhaltiges Gas, beispielsweise reiner Sauerstoff, ein Gemisch aus Sauerstoff und inerten Gasen, insbesondere Stickstoff, oder Luft eingeleitet werden, vorzugsweise Sauerstoff oder ein sauerstoffreiches Gas.

Das sauerstoffhaltige Gas wird dabei vorteilhaft in einer solchen Menge zugeführt, dass Sauerstoff bezogen auf die gemäß Gleichung 1 theoretisch benötigte Menge überstöchiometrisch vorliegt.

Bei der Verwendung der Elektroden in einer elektrochemischen Zelle zur Herstellung von Chlor aus wässrigen Salzsäurelösungen wird die wässrige Lösung des Chlorwasserstoffs in der Regel in die Anodenkammer eingeleitet. Die Temperatur der zugeführten wässrigen Lösung von Chlorwasserstoff beträgt vorzugsweise 30 bis 90°C, insbesondere bevorzugt 50 bis 70°C.

Es können insbesondere wässrige Lösungen von Chlorwasserstoff mit einer Chlorwasserstoffkonzentration von < 20 Gew.-% eingesetzt werden.

Die Salzsäure-Elektrolyse wird vorzugsweise bei einem Druck im Anodenraum größer als 1 bar absolut durchgeführt, besonders bevorzugt 1,05 bis 1,4 bar.

Die erfindungsgemäßen Elektroden lassen sich aber auch vorteilhaft in einer elektrochemischen Zelle zur Herstellung von Chromsäure aus einer wässrigen Alkalidichromat-Lösung, insbesondere aus einer wässrigen Natriumdichromatlösung einsetzen. Besonders vorteilhaft ist die Verwendung dann, wenn die Elektrolyse der wässrigen Natriumdichromatlösung unter sauren Bedingungen erfolgt, weil in diesem Fall herkömmliche Elektroden rasch an Aktivität verlieren.

Es ist auch denkbar, die Elektroden in einer elektrochemischen Zelle zur Herstellung von Chlor aus wässrigen Salzsäurelösungen als elektrischer Stromverteiler einer Gasdiffusionselektrode zur Reduktion von Sauerstoff einzusetzen.

In den folgenden Beispielen wird das erfindungsgemäße Verfahren weiter erläutert, wobei die Beispiele nicht als Einschränkung des allgemeinen Erfindungsgedankens zu verstehen sind.

### Beispiel 1

Die Oberfläche eines Streckmetalls aus einer Standard Titan-Palladium-Legierung (Titan Grade 11) wurde mittels Strahlen mit Stahlkies auf einer Rautiefe von 30 bis 40 µm aufgeraut. Anschließend wurde das Streckmetall mit einer 20 Gew.% Salzsäure ca. 10 Minuten gebeizt. Damit konnten auch die Reste des Strahlmittels entfernt werden.

Auf das vorbehandelte Streckmetall wurde mittels einer Plasmabeschichtungsanlage vom Typ Plasmatechnik eine Schicht Titancarbid aufgebracht. Dazu wurde Plasmapulver der Firma H.C. Starck, Typ AMPERIT 570.3, verwendet. Die Korngrößenverteilung wurde nach Microtrac zu - 5,6 µm und mittels Siebanalyse nach Rotap zu + 45 bestimmt.

Als Plasmagas wurde Helium mit einer Durchflussmenge von 1,3 l/Min. und Stickstoff mit einer Durchflussmenge von 2,5 l/Min. verwendet. Als Trägergas für den Transport des Plasmapulvers zum Brenner wurde Stickstoff mit 6,5 l/Min. verwendet. Die Brennerleistung betrug 560 A bei 62 V. Der Plasmabrenner wurde in der schallgeschützten Anlage von einem oszillierenden Hubgerüst bewegt. Die Hubgeschwindigkeit betrug 12 m/Min. Die horizontale Schrittlänge betrug 10 mm pro Doppelhub. Der Brennerabstand betrug ca. 150 mm bei einem Winkel von 90°. Die Titancarbidschicht wies ein Flächengewicht von 50 bis 80 g/m² auf.

Anschließend wurde auf das mit der Zwischenschicht versehene Streckmetall eine elektrochemisch aktive Schicht aus RuO₂ und TiO₂ aufgebracht. Dazu wurde eine Mischung aus TiCl₃ und RuCl₃ (Molverhältnis 1 : 1) in verdünnter Salzsäure (ca. 2n HCl) gelöst und mittels eines Pinsels auf das Streckmetall aufgebracht. Das beschichtete Streckmetall wurde anschließend in Luft auf 500°C erhitzt. Dieser Vorgang wurde mehrmals, vorzugsweise 4 bis 12 mal, wiederholt.

Das beschichtete Streckmetall wurde als Anode und/oder Kathodennetz, welches als Stromzuführung einer Sauerstoffverzehrkathode diente, d.h. als Stromverteiler eingesetzt.

### Beispiel 2 (Vergleichsbeispiel)

Die Oberfläche eines Streckmetalls aus einer Standard Titan-Palladium-Legierung (Titan Grade 11) wurde mittels Strahlen mit Stahlkies auf einer Rautiefe von 30 bis 40 µm aufgeraut. Anschließend wurde das Streckmetall mit einer 20 Gew.-% Salzsäure ca. 10 Minuten gebeizt. Damit konnten auch die Reste des Strahlmittels entfernt werden.

Auf das vorbehandelte Streckmetall wurde eine elektrochemisch aktive Schicht aus RuO₂ und TiO₂ aufgebracht. Das Aufbringen erfolgte wie in Beispiel 1 beschrieben.

Das beschichtete Streckmetall wurde als Anode und/oder Kathodennetz, welches als Stromzuführung einer Sauerstoffverzehrkathode diente, eingesetzt.

### Beispiel 3 (Elektrodentest)

In eine elektrochemische Zelle enthaltend einen Anodenraum mit Anode, eine Kationenaustauschennembran und einen Kathodenraum mit Sauerstoffverzehrkathode und Stromkollektor wurden mit der notwendigen Peripherie als Anode und als Stromkollektor die in den Beispielen 1 bzw. 2 beschriebenen Elektroden mit aktiven Oberflächen von jeweils 100 cm² eingebaut und getestet.

Aus einem Vorratsgefäß wurde eine wässrige Salzsäurelösung (15-30 Gew.-%) mittels einer Pumpe in einen Anolytkreislauf und von dort aus mittels einer weiteren Pumpe über einen Wärmetauscher in den Anodenraum einer elektrochemischen Zelle gepumpt. Ein Teil der abgereicherten Salzsäurelösung wurde zusammen mit dem an der Anode entwickelten Chlorgas über eine Leitung in ein säulenförmiges Gefäß, in dem eine Gas/Flüssigkeitstrennung erfolgte, abgeführt. Über eine Leitung, die in die Flüssigkeit des säulenförmigen Gefäßes eingetaucht war, wurde ein bestimmter Druck in der elektrochemischen Zelle und im Anolyten eingestellt. Dadurch wurde die Kationenaustauschermembran auf die Sauerstoffverzehrkathode gepresst, die ihrerseits auf dem Stromverteiler auflag.

Sauerstoff wurde über eine Leitung in ein Gefäß, welches mit Wasser gefüllt war und zur Anfeuchtung des Sauerstoffes diente, geleitet. Der angefeuchtete Sauerstoff wurde dem Kathodenraum zugeführt, wurde an der Sauerstoffverzehrkathode reduziert und reagierte mit den über die Kationenaustauschermembran gewanderten Protonen zu Wasser. Restsauerstoff wurde zusammen mit dem gebildeten Kondensat in einen Kondensatabscheider abgeführt. Der überschüssige Sauerstoff und das Kondensat wurden aus der elektrochemischen Zelle entfernt.

Der Test der Anode wurde wie folgt durchgeführt:

Eine wässrige ca. 30 gew.-%ige Salzsäurelösung wurde so in einen Salzsäurekreislauf eindosiert, dass die Säurekonzentration im Anolytkreislauf und in der Zelle ca. 12- 15 Gew.-% HCl betrug. Die Temperatur der Anolytlösung wurde auf 60-70°C eingestellt. Die Elektrolyse wurde mit einer Stromdichte von 5 kA/m² betrieben. Als Kationenaustauschermembran wurde eine Membran auf Basis eines Perfluorsulfonatpolymers der Firma DuPont (Typ Nafion® 324) verwendet. Es wurde eine Sauerstoffverzehrkathode der Firma E-TEK auf Kohlenstoffbasis mit Platinkatalysator eingesetzt. Das komplette Zellengehäuse war aus PTFE (Polytetrafluorethylen) bzw. PVDF (Polyvinylidenfluorid) gefertigt.

Während der Laufzeit der Elektrolyse wurden in regelmäßigen Abständen die Anode und der Stromverteiler untersucht und der Grad der Zerstörung ermittelt. Die Ermittlung erfolgte qualitativ durch Untersuchung der Anode und des Stromverteilers unter dem Lichtmikroskop. Quantitativ wurde der Grad der Zerstörung durch Schichtdicken-Messungen mittels Röntgenfluoreszenzmessung bestimmt. Die Ergebnisse der Untersuchungen sind in Tabelle I (Anode) und Tabelle II (Stromverteiler) zusammengefasst. Der Grad der Zerstörung ist in % angegeben, wobei darunter der Anteil an aktiver Beschichtung zu verstehen ist, der im Vergleich zur ursprünglich vorhandenen Schichtdicke aktiver Beschichtung abgetragen worden ist.

**Tabelle I:**

| Zustand der Anodenbeschichtungen: | | |
|---|---|---|
| Laufzeit [Tage] | Grad der Zerstörung [%] Anode gemäß Beispiel 1 | Grad der Zerstörung [%] Anode gemäß Beispiel 2 |
| 50 | 0 | - |
| 100 | < 1 | - |
| 200 | ~ 2 | ~ 30 |
| 280 | ~5 | ~ 50 (neue Aktivierung) |
| 408 | < 10 | Versuch abgebrochen |
| - : keine Bestimmung erfolgt | | |

**Tabelle II:**

| Zustand der Beschichtung der Kathoden-Stromverteiler: | | |
|---|---|---|
| Laufzeit [Tage] | Grad der Zerstörung [%] Stromverteiler gemäß Beispiel 1 | Grad der Zerstörung [%] Stromverteiler gemäß Beispiel 2 |
| 50 | 0 | ~ 2 |
| 100 | 0 | ~ 3 |
| 200 | 0 | ~ 10 |
| 280 | < 1 | ~ 20 |
| 408 | < 1 | Versuch abgebrochen |

Überraschenderweise haben die Untersuchungen ergeben, dass die in Beispiel 1 gefertigte Anode eine extrem hohe Stabilität unter den oben genannten Bedingungen zeigte. Das Anodenpotential war nach einer Laufzeit von 408 Tagen noch unverändert. Der Vergleichstest mit einer nach Beispiel 2 gefertigten Anode musste wegen Zerstörung der Anodenbeschichtung nach einer Laufzeit von 280 Tagen abgebrochen werden.

Auch der Grad der Zerstörung des eingesetzten Stromverteilers war bei Verwendung einer erfindungsgemäßen Elektrode gemäß Beispiel 1 deutlich niedriger, als bei Verwendung einer Elektrode nach Beispiel 2.

## Patentansprüche

1. Elektrode wenigstens enthaltend einen elektrisch leitfähigen Träger aus einer Titan-Palladium-Legierung, Titan, Tantal oder Verbindungen oder Legierungen des Titans oder Tantals, eine elektrochemisch aktive Beschichtung und eine Zwischenschicht zwischen Träger und elektrochemisch aktiver Beschichtung, wobei die Zwischenschicht aus Titancarbid und/oder Titanborid besteht und durch Flamm- oder Plasmaspritzen auf den Träger aufgebracht ist, **dadurch gekennzeichnet, dass** die elektrochemisch aktive Schicht aus Rutheniumdioxid oder einem Metallmischoxid, welches Rutheniumdioxid enthält, oder aus Iridiumoxid oder einem Metallmischoxid, welches Iridiumoxid enthält, besteht..

2. Elektrode nach Anspruch 1, **dadurch gekennzeichnet, dass** der Träger eine Beladung mit Zwischenschicht von 10-5000 g/m² aufweist.

3. Elektrode nach wenigstens einem der Ansprüche 1 oder 2, **dadurch gekennzeichnet, dass** die Zwischenschicht mehrschichtig aufgetragen ist.

4. Verfahren zur Herstellung einer Elektrode gemäß einem der Ansprüche 1 bis 3 durch Aufbringen einer Zwischenschicht auf einen Träger und anschließendes Aufbringen einer elektrochemisch aktiven Beschichtung auf die Zwischenschicht, **dadurch gekennzeichnet, dass** beim Aufbringen der Zwischenschicht durch Flamm- oder Plasmaspritzen, Titancarbid- und/oder Titanborid-Pulver unterschiedlicher Korngrößen verwendet werden.

5. Verfahren nach Anspruch 4, **dadurch gekennzeichnet, dass** die eingesetzten Pulver Korngrößen von 10 bis 200 µm aufweisen.

6. Verwendung einer Elektrode gemäß einem der Ansprüche 1 bis 3 als gasentwickelnde Elektrode.

7. Verwendung einer Elektrode gemäß einem der Ansprüche 1 bis 3 in einer elektrochemischen Zelle zur Herstellung von Chlor aus wässrigen Salzsäurelösungen oder zur Herstellung von Chromsäure aus wässrigen Alkalidichromatlösungen.

8. Verwendung einer Elektrode gemäß eines der Ansprüche 1 bis 3 in einer elektrochemischen Zelle zur Herstellung von Chlor aus wässrigen Salzsäurelösungen als elektrischer Stromverteiler einer Gasdiffusionselektrode zur Reduktion von Sauerstoff.

## Claims

1. Electrode containing at least an electrically conductive support made of a titanium-palladium alloy, titanium, tantalum or compounds or alloys of titanium or tantalum, an electrochemically active coating and an intermediate layer between the support and the electrochemically active coating, the intermediate layer consisting of titanium carbide and/or titanium boride and being applied onto the support by flame or plasma spraying, **characterised in that** the electrochemically active layer consists of ruthenium dioxide or a mixed metal oxide which contains ruthenium dioxide, or of iridium oxide or a mixed metal oxide which contains iridium oxide.

2. Electrode according to Claim 1, **characterised in that** 10-5000 g/m² of the intermediate layer are applied onto the support.

3. Electrode according to at least one of Claims 1 or 2, **characterised in that** the intermediate layer is applied in multiple layers.

4. Method for the production of an electrode according to one of Claims 1 to 3 by applying an intermediate layer onto a support and subsequently applying an electrochemically active coating onto the intermediate layer, **characterised in that** titanium carbide and/or titanium boride powders having different particle sizes are used for applying the intermediate layer by flame or plasma spraying.

5. Method according to Claim 4, **characterised in that** the powders used have particle sizes of from 10 to 200 µm.

6. Use of an electrode according to at least one of Claims 1 to 3 as a gas-evolving electrode.

7. Use of an electrode according to at least one of Claims 1 to 3 in an electrochemical cell to produce chlorine from aqueous hydrochloric acid solutions or to produce chromic acid from aqueous alkali metal dichromate solutions.

8. Use of an electrode according to at least one of Claims 1 to 3 as an electrical current distributor of a gas diffusion electrode for the reduction of oxygen in an electrochemical cell to produce chlorine from aqueous hydrochloric acid solutions.

## Revendications

1. Electrode contenant au moins un support conducteur de l'électricité qui consiste en un alliage titane-palladium, en titane, en tantale ou en composés ou alliages du titane ou du tantale, un revêtement électrochimique actif et une couche intermédiaire entre le support et le revêtement électrochimique actif, la couche intermédiaire consistant en carbure de titane et/ou en borure de titane et étant appliquée sur le support par pulvérisation à la flamme ou en plasma, **caractérisée en ce que** la couche électrochimique active consiste en dioxyde de ruthénium ou en un oxyde métallique mixte contenant du dioxyde de ruthénium, ou en oxyde d'iridium ou un oxyde métallique mixte qui contient de l'oxyde d'iridium.

2. Electrode selon la revendication 1 **caractérisée en ce que** le support est chargé par la couche intermédiaire au poids de 10 à 5 000 g/m².

3. Electrode selon au moins une des revendications 1 ou 2 **caractérisée en ce que** la couche intermédiaire est appliquée en plusieurs couches.

4. Procédé pour la fabrication d'une électrode selon l'une des revendications 1 à 3 par application d'une couche intermédiaire sur un support suivie de l'application d'un revêtement électrochimique actif sur la couche intermédiaire, **caractérisé en ce que**, à l'application de la couche intermédiaire par pulvérisation à la flamme ou en plasma, on utilise de la poudre de carbure de titane et/ou de la poudre de borure de titane à des granulométries différentes.

5. Procédé selon la revendication 4 **caractérisé en ce que** les poudres mises en oeuvre ont des dimensions de grain de 10 à 200 µm.

6. Utilisation d'une électrode selon l'une des revendications 1 à 3 en tant qu'électrode à dégagement de gaz.

7. Utilisation d'une électrode selon l'une des revendications 1 à 3 dans une cellule électrochimique pour la préparation du chlore à partir de solutions aqueuses d'acide chlorhydrique ou pour la préparation de l'acide chromique à partir de solutions aqueuses de bichromates alcalins.

8. Utilisation d'une électrode selon l'une des revendications 1 à 3 dans une cellule électrochimique pour la préparation du chlore à partir de solutions aqueuses d'acide chlorhydrique en tant que répartiteur du courant électrique pour une électrode à diffusion de gaz servant à réduire l'oxygène.
